# FASCICULE DE BREVET EUROPEEN

(11) **EP 1 554 415 B1**
(45) Date de publication et mention de la délivrance du brevet: **20.08.2008**
(21) Numéro de dépôt: 03750226.7
(22) Date de dépôt: 17.10.2003
(51) Int. Cl.: C23D 5/06

(54) **CADRAN EMAIL POUR MONTRE ET PROCEDE DE FABRICATION D'UN CADRAN EMAIL**
EMAILLIERTES UHRENZIFFERBLATT UND VERFAHREN ZUR HERSTELLUNG
ENAMEL DIAL FOR WATCH AND METHOD FOR MAKING AN ENAMEL DIAL

(30) Priorité: 22.10.2002 EP 02405902
(43) Date de publication de la demande: 20.07.2005
(73) Titulaire: Manufacture Roger Dubuis S.A., 1217 Meyrin (CH)
(72) Inventeur: DIAS, Carlos, CH-1227 Carouge (CH)
(74) Mandataire: Savoye, Jean-Paul
(86) Numéro de dépôt international: PCT/CH2003/000678
(87) Numéro de publication internationale: WO 2004/038066

(56) Documents cités:
- DE-A- 3 223 028
- DE-C- 3 323 758
- FR-A- 820 983

## Description

La présente invention se rapporte à un cadran émail pour montre, ainsi qu'à un procédé de fabrication d'un cadran émail.

On connaît depuis très longtemps les cadrans émail dans le domaine de l'horlogerie et de la pendulerie. De tels cadrans ont été utilisés plus particulièrement pour les pendules, pendulettes et pour les montres de poches. Tous ces cadrans sont de forme ronde et l'émail est déposé généralement sur un substrat en cuivre, plat ou bombé.

L'apparition de la montre bracelet et celle de nouvelles techniques de fabrication des cadrans de montres ont coïncidé avec la disparition de ce type de cadrans, qui n'ont survécus essentiellement que dans le domaine des pendules et des montres de poches. Il n'en demeure pas moins que les cadrans émail présentent des caractéristiques intéressantes, dans la mesure où ils sont pratiquement inaltérables et permettent de recevoir des décors peints avec une palette de couleurs extrêmement vives et riches contenant des pigments d'oxydes métalliques.

Ce type de cadrans associe donc une durée de vie pratiquement indéfinie sans subir d'altération et permet aussi de conférer un aspect bien particulier à la montre, notamment sur le plan du décor. Toutefois, il est apparu que dans le domaine des montres et plus particulièrement celui des montres bracelets, ces cadrans ne pouvaient être produits avec les techniques classiques que pour des cadrans ronds. En effet, les cadrans de toute autre forme, carrés, rectangulaires, polygonaux en particulier, subissent au cours des cuissons successives, des déformations dues aux déséquilibres des tensions qui s'exercent sur le substrat au cours des cuissons et refroidissements répétés et qui proviennent de sa forme non circulaire. Ceci est sans doute une des raisons pour lesquelles on ne connaît pas de cadran de montre émail de forme autre que ronde, l'autre raison venant du fait que les cadrans émail étaient principalement, voir exclusivement, destinés aux montres de poches qui étaient généralement rondes. De plus, ce problème de la déformation s'aggrave encore lorsque le cadran de forme non circulaire est galbé, ce qui a pour effet d'augmenter encore les possibilités de déformation.

Outre le problème de la déformation du substrat, les cadrans émail de forme non circulaire, posent des problèmes d'adhérence et de différence de coefficient de dilatation entre le substrat et l'émail blanc. De plus, lorsque l'émail blanc et la peinture qui le recouvre au moins partiellement sont protégés par un fondant de finition, qui est une couche d'émail transparent, des fissures peuvent se produire dans la couche de fondant de finition, surtout dans les zones galbées du cadran de forme, due à la trop faible dureté de l'émail blanc qui se comporte comme un élément mouvant. Pour cette même raison la couche de fondant n'adhère pas à l'émail blanc. Le revêtement peint déposé sur la couche d'émail blanc pose également un problème de déformation des traits peints. Ce problème de déformation est particulièrement apparent lorsque des lettres ou des chiffres sont peints, notamment lorsqu'il s'agit de chiffres romains, constitués de traits droits.

Ceci montre la complexité des problèmes à résoudre pour pouvoir réaliser un cadran émail de forme non circulaire pour une montre, en particulier un cadran galbé, qui ne se déforme pas, dont l'émail ne se fissure pas et dont les traits du décor et/ou des inscriptions peintes ne se déforment pratiquement pas, tout au moins de façon perceptible.

On a certes déjà proposé des cadrans émail de forme non circulaire pour des horloges murales ou de table, comme dans le DE 33 23 758. Il est toutefois certain que les contraintes et les tolérances admissibles dans le domaine de la pendulerie n'ont rien à voir avec celles des montres et en particulier des montres bracelets. Par leurs dimensions et les exigences en matière de déformation, les cadrans d'horloges sont plus proches de l'émaillages des tôles dans le domaine de l'électroménager que de la fabrication de cadrans pour montres pour lesquels les tolérances sont de l'ordre du centième de mm, voire de quelques centièmes de mm au plus pour permettre l'emboîtage sans jeu ni contraintes susceptibles de fissurer l'émail.

On a déjà proposé dans le FR 820.983 un procédé d'émaillage dans le but d'obtenir l'aspect des laques de Chine, du parchemin, du galuchat ou des carreaux de grès, selon lequel on dépose sur une tôle une couche d'adhérence sur les deux faces suivi d'une couche d'émail plus fin et d'une nouvelle cuisson. La décoration finale consiste à appliquer un métal en poudre ou en feuille puis à passer au four pour dissoudre le métal dans l'émail fin, afin de former des dessins plus ou moins réguliers. Ce procédé ne résout pas le problème de la diminution d'épaisseur de l'émail dans les zones marginales de la couche d'émail.

Le but de la présente invention consiste à résoudre les problèmes susmentionnés en vue de pouvoir remédier aux défauts constatés sur les cadrans émail de forme non circulaire pour montres, plus particulièrement pour montres bracelets.

A cet effet, la présente invention a tout d'abord pour objet un cadran émail pour montre selon la revendication 1. Elle a également pour objet un procédé de fabrication d'un cadran émail pour montre, de forme non circulaire selon la revendication 5.

La description qui suit donnera plusieurs exemples de réalisations de cadrans émail de formes non circulaires pour montres, selon la présente invention.

Le substrat utilisé dans ces exemples est de l'acier doux à très faible teneur en carbone, inférieure à 0,08% et de préférence à 0,004%. Il s'agit de tôles laminées à froid pour émaillage par vitrification. Les aciers utilisés sont désignés DC03ED ou DC04ED selon la norme européenne EN 10027-1. L'épaisseur du substrat est comprise entre 0,30 et 0,80 mm et se situe de préférence vers 0,45 mm.

Ces tôles d'acier doivent être traitées avant émaillage pour obtenir, d'une part une surface parfaitement dégraissée, d'autre part une structure superficielle homogène. Il faut en effet éliminer les produits qui recouvrent les tôles laminées, constitués d'un mélange de graisses d'emboutissage et d'huile anticorrosives.

Le dégraissage peut se faire soit par brûlage, par traitement aux hydrocarbures, ou par dégraissage alcalin, suivi de plusieurs rinçages. Cette opération est suivie d'un décapage à l'acide sulfurique dilué (60 à 90g d'acide concentré de densité 1,84/1 d'eau), pendant une dizaine de minutes à température supérieure à 70°C, immédiatement suivie d'une neutralisation dans un bain légèrement alcalin à 0,3-0,5% Na₂O à 65-80°C, puis séchage à l'air chaud.

Le substrat ainsi préparé est alors prêt à recevoir une couche d'émail de masse qui constitue d'une part un agent d'adhérence entre le support et la couverte d'émail blanc qui sera déposée ultérieurement, d'autre part permet d'équilibrer les dilatations entre le substrat et la couverte d'émail blanc. Cette couche d'émail de masse permet encore d'absorber les gaz qui se dégagent de la tôle au moment de la cuisson.

L'émail de masse utilisé dans les exemples qui vont suivre présente la composition suivante, exprimée en g :

| | | | |
|---|---|---|---|
| Fritte dure | 40 | 20 | 20 |
| Fritte moyenne | 40 | 40 | 30 |
| Fritte tendre | 20 | 40 | 50 |
| Quartz | 10 | | |
| Argile | 6 | | |
| Bentonite | 0,25 | | |
| Nitrite de sodium | 0,10 | | |
| Borax | 0,50 | | |
| Carbonate de magnésium | 0,15 | | |
| Eau | 50 à 55 | | |

La barbotine d'émail préparée à l'aide de cette composition est broyée jusqu'à l'obtention de la finesse et de la densité désirée, déterminées expérimentalement, étant entendu qu'une trop grande finesse augmente la tension superficielle de l'émail et peut provoquer un retrait. Ensuite elle est passée dans un séparateur magnétique pour enlever les particules ferreuses.

La couche d'émail de masse est déposée sur tout le substrat (recto, verso et tranche) à l'aide d'un pistolet de projection, suivi d'un séchage destiné à éliminer l'eau avant la cuisson de l'émail de masse. Tous les modes de séchage habituels peuvent être utilisés, à l'air libre, dans une étuve ou par rayonnement.

Ensuite l'émail de masse est cuit dans un four box électrique chauffé entre 760° et 860°C de façon à obtenir un revêtement uniforme.

La préparation de l'émail blanc est réalisé à partir de produits du commerce disponibles à l'état pulvérulent ou en morceaux. Dans un cas comme dans l'autre, ce produit doit être broyé pour obtenir une poudre fine aux grains réguliers dont la grosseur se situe aux environs de 10 à 15 µm. Pour réduire le plus possible la contamination de la poudre d'émail par des corps étrangers, le broyage s'effectue de préférence dans un broyeur en agathe. De l'eau distillée est ajoutée à la poudre et le broyage est entrecoupé de plusieurs lavages pour éliminer les impuretés et le limon constitué par les plus fines particules d'émail qui restent en suspension dans l'eau.

Le broyage à partir de morceaux est évidemment plus long qu'à partir de poudre plus ou moins grossière. Par contre, celle-ci contient beaucoup plus d'impuretés provenant des tamis, des filtres magnétiques et des revêtements des broyeurs.

L'émail obtenu est alors acidifié à l'aide d'acide nitrique dilué à 40% (60% d'acide dans 40% d'eau) pour dissoudre les éléments métalliques non assimilés au sein de l'émail, les sels divers issus de l'émail durant son broyage (limon) et pour dissoudre les matières organiques qui peuvent se trouver en suspension dans l'eau.

Un autre effet de l'acidification de l'émail est de le durcir. Ce durcissement étant directement lié à la proportion d'acide introduit dans la barbotine d'émail, ce qui permet de régler la dureté de la couche d'émail, comme on l'expliquera par la suite.

L'ajustement de cette dureté constitue une opération de grande importance pour le succès final. En effet, comme expliqué précédemment, la bonne dureté de l'émail blanc est la condition pour que la couche de fondant de finition ne se fissure pas, notamment au niveau du galbe. Les essais réalisés on montré que la dureté de l'émail blanc doit se situer entre 5 et 6, de préférence autour de 5,5, sur l'échelle de Mohs, utilisée pour mesurer la dureté des matières minérales. En outre, la bonne dureté de l'émail blanc est la condition pour que les traits peints à sa surface ne se déforment pas.

La pratique a montré que la mesure de dureté sur l'échelle de Mohs est une mesure grossière, manquant de sensibilité dans le cas de la présente invention. En pratique, pour les besoins de l'invention, cette dureté est ajustée en se basant sur la déformation des traits de peinture à sa surface, ainsi que sur l'absence de fissure de la couche de fondant de finition, c'est-à-dire en fonction du résultat obtenu. L'ajustement de cette dureté varie d'un émail à l'autre et ne peut être déterminée que de façon empirique. Pour un même émail, cet ajustement est par contre parfaitement reproductible.

Une fois que l'émail à été broyé à la granulométrie désirée et acidifié, il est stocké dans des boîtes hermétiques. Une partie de l'émail est mouillé avec de l'eau distillée, l'autre partie est séchée. L'émail mouillé est appliqué au pinceau puis séché avant d'être cuit entre 700° et 790° dans un four box. Il est ensuite refroidi lentement puis dégraissé à l'alcool industriel.

On applique ensuite une deuxième couche d'émail séché, à l'aide d'un tamis très fin et on procède à une deuxième cuisson. Enfin on applique une nouvelle couche d'émail séché suivie d'une cuisson. Lorsque l'émail est froid, il est dégraissé et repassé au four pour égaliser les trois couches.

On procède alors au lapidage de l'émail avec un papier abrasif de 15µ - 9µ, et de l'eau pour éviter l'échauffement, jusqu'à l'obtention d'une épaisseur désirée régulière sur toute la surface du cadran.

L'égalisation finale s'effectue après un nouveau dégraissage à l'alcool, en repassant le cadran au four entre 700° et 790°C. L'émail dépoli durant le lapidage se vitrifie et se retend. Cette opération peut être répétée si nécessaire.

A ce stade, l'épaisseur du cadran est au maximum de 1,1 mm, comprenant l'épaisseur du substrat, celle de l'émail de masse recouvrant les deux faces du substrat et celle de l'émail blanc.

La prochaine étape consiste à déposer la peinture. Cette peinture comprend les chiffres et les caractères destinés à indiquer les heures, les minutes et divers indications relatives notamment à la marque. Cette peinture peut aussi être décorative et comporter plusieurs couleurs, en utilisant les peintures vitrifiables habituelles vendues pour l'émail et qui sont généralement constituées par des pigments d'oxydes métalliques que l'on mélange à une essence grasse ou un autre milieu de dispersion approprié, dans une proportion fonction de la consistance souhaitée.

Ces couleurs vitrifiables sont broyées très finement et sont appliquées au pinceau sur l'émail blanc puis elles sont cuites entre 750°C et 830°C, ce qui a pour effet de vitrifier les couleurs et de les incruster dans l'émail blanc.

La dernière opération de revêtement consiste à appliquer le fondant de finition. La préparation de ce fondant s'effectue par broyages et lavages alternés comme pour l'émail blanc sans adjonction d'acide nitrique, pendant environ 35 minutes. Cette opération a pour but d'améliorer la transparence du fondant de finition. Lorsqu'il est suffisamment broyé et lavé, le fondant de finition est séché.

Il est appliqué au tamis par couches successives avec une cuisson entre chaque couche. Au total une dizaine de couches sont appliquées, chaque couche étant cuite entre 650° et 750°C. L'épaisseur totale de la couche de fondant de finition est de l'ordre de 0,1 mm.

Deux sortes d'émail blanc ont été utilisées pour effectuer les essais. Le premier provient de la cristallerie de Saint-Paul, Limoges, France et porte la référence « Blanc 160 », tandis que le second est fabriqué par Blythe, Londres, Grande-Bretagne.

10 g d'émail « Blanc 160 » ont été broyés quatre fois 4 min avec lavages alternés. Il a ensuite été traité à l'acide nitrique (10 gouttes) pendant dix minutes, ce qui permet d'assurer une bonne tenue de la peinture et d'éviter au fondant de finition de se fissurer.

10 g d'émail blanc 263T6 de Blythe vendu par Johnson Mattey ont été broyés 6x4 min. Ensuite la poudre est traitée à l'acide avec deux gouttes de l'acide nitrique susmentionné pendant 5 min.

La peinture s'adapte parfaitement à la texture du fond blanc et le fondant de finition ne se fissure pas lors du lapidage.

Il ressort des essais effectués, que pour chaque type d'émail on doit effectuer des essais pour fixer les paramètre du procédé, en particulier pour adapter la dureté de la couche d'émail blanc pour éviter la déformation de la peinture et les fissures dans le fondant de finition.

Toute technique d'émaillage consistant à déposer un produit liquide sous forme de couches successives, l'épaisseur de l'émail au bord du substrat destiné à former le cadran est forcément différente que sur le reste de ce substrat. Or c'est le bord du cadran qui doit venir appuyer contre la lunette, d'où l'importance d'avoir une épaisseur déterminée et non une épaisseur aléatoire, comme celle de la zone périphérique de la plaque émaillée. C'est la raison pour laquelle, cette zone périphérique du cadran est découpée pour ne conserver que la partie dans laquelle l'épaisseur de l'émail peut être contrôlée avec suffisamment de précision et est ainsi pratiquement constante, ce qui n'est pas le cas des cadrans d'horloges en particulier. Le découpage doit être exécuté par une technique capable de ne pas endommager le bord de la couche d'émail. Parmi les techniques de découpage possibles, on peut citer le découpage aux ultra-sons, au jet d'eau, par masquage et attaque chimique, notamment.

## Revendications

1. Cadran émail pour montre recouvert d'un décor présentant un substrat en acier doux de forme autre que circulaire, **caractérisé en ce que** son épaisseur est comprise entre 0,30 et 0,80 mm, **en ce qu'**au moins le recto et le verso dudit substrat sont recouverts d'un agent d'adhérence, **en ce que** sur la partie couvrant le recto dudit substrat s'étend une épaisseur d'émail blanc dont une partie au moins est recouverte d'un décor et/ou d'inscriptions peintes et **en ce que** l'épaisseur de ladite partie couvrant le recto dudit substrat est pratiquement constante jusqu'au bord dudit cadran.

2. Cadran émail selon la revendication 1, dans lequel ledit agent d'adhérence est un émail de masse qui recouvre au moins ses deux faces.

3. Cadran émail selon l'une des revendications précédentes dans lequel ledit substrat métallique est en acier décarburé dont la teneur en carbone n'est pas supérieure à 0,08%, de préférence pas supérieure à 0,004%.

4. Cadran émail selon l'une des revendications précédentes, dans lequel ledit substrat est galbé.

5. Cadran émail selon l'une des revendications précédentes, dans lequel une épaisseur de fondant de finition recouvre ledit émail blanc et le décor et/ou les inscriptions peintes qui le recouvre au moins partiellement.

6. Procédé de fabrication d'un cadran émail pour montre de forme non circulaire à partir d'un substrat en tôle que l'on recouvre d'un agent d'adhésion sur lequel on dépose et on cuit au moins une couche d'émail blanc **caractérisé en ce que** l'on prend un substrat en acier doux présentant la forme désirée mais dont le pourtour initial est supérieur au pourtour dudit cadran d'une valeur correspondant à la zone périphérique dans laquelle l'épaisseur de la couche d'émail varie par rapport à l'épaisseur nominale désirée, la dureté de l'émail blanc étant choisie pour permettre de recevoir ultérieurement des traits de peinture sans que ceux-ci ne subissent de déformation substantielle et pour permettre de recevoir un fondant de finition sans qu'il ne se fissure, on lapide et égalise ladite couche, on dépose et on cuit un décor et/ou des inscriptions désirées de peinture sur au moins une partie de la surface dudit substrat et on découpe le substrat ainsi revêtu à la dimension finale dudit cadran.

7. Procédé selon la revendication 6, selon lequel on enrobe ce substrat avec une épaisseur d'émail de masse en tant qu'agent d'adhérence, on cuit cet émail de masse, on effectue le lapidage de l'épaisseur d'émail de masse recouvrant le recto dudit substrat et on égalise ladite épaisseur d'émail de masse.

8. Procédé de fabrication selon l'une des revendications précédentes, dans lequel on ajuste la dureté dudit émail blanc en le soumettant à un processus d'acidification.

9. Procédé selon l'une des revendications 6 à 8, selon lequel on dépose une pluralité de couches de fondant de finition pour recouvrir la surface de ladite couche d'émail blanc et de peinture déposée sur elle.

## Claims

1. Enamel dial for a watch covered with a decoration, having a mild steel substrate of shape other than circular, **characterized in that** its thickness is between 0.30 and 0.80 mm, **in that** at least the sides of said substrate are covered with an adhesion promoter, **in that**, on the part covering the front side of said substrate, there extends a thickness of white enamel, at least part of which is covered with a decoration and/or with painted inscriptions, and **in that** the thickness of said part covering the front side of said substrate is practically constant as far as the edge of said dial.

2. Enamel dial according to Claim 1, in which said adhesion promoter is a bulk enamel that covers at least two faces.

3. Enamel dial according to either of the preceding claims, in which said metal substrate is made of decarburized steel, the carbon content of which does not exceed 0.08%, preferably does not exceed 0.004%.

4. Enamel dial according to one of the preceding claims, in which said substrate is curved.

5. Enamel dial according to one of the preceding claims, in which a thickness of finishing flux covers said white enamel and the decoration and/or the painted inscriptions that at least partly covers it.

6. Process for manufacturing an enamel dial for a watch of non-circular shape from a substrate made of sheet metal, which is covered with an adhesion promoter on which at least one layer of white enamel is deposited and fired, **characterized in that** a mild steel substrate is taken that has the desired shape but the initial outline of which is greater than the outline of said dial by an amount corresponding to the peripheral zone in which the thickness of the enamel layer varies relative to the desired nominal thickness, the hardness of the white enamel being chosen to allow it to receive subsequently paint lines without these undergoing substantial deformation and to allow a finishing flux to be received without it cracking, said layer is lapped and levelled, a decoration and/or desired inscriptions of paint on at least part of the surface of said substrate are deposited and fired, and the substrate thus coated is cut to the final dimensions of said dial.

7. Process according to Claim 6, in which this substrate is coated with a thickness of bulk enamel as adhesion promoter, this bulk enamel is fired, the thickness of bulk enamel covering the front side of said substrate is lapped and said thickness of bulk enamel is levelled.

8. Manufacturing process according to one of the preceding claims, in which the hardness of said white enamel is adjusted by subjecting it to an acidification process.

9. Process according to one of Claims 6 to 8, in which a plurality of finishing flux layers is deposited so as to cover the surface of said white enamel/paint layer deposited on it.

## Patentansprüche

1. Emailliertes, mit Verzierungen überzogenes Uhrenzifferblatt mit einem unrunden Flussstahlsubstrat, **dadurch gekennzeichnet, dass** seine Dicke zwischen 0,30 und 0,80 mm liegt, dass zumindest Vorderseite und Rückseite des Substrats mit einem Haftvermittler überzogen sind, dass sich auf dem Teil des Überzugs auf der Vorderseite des Substrats eine Weissemailschicht erstreckt, die zumindest teilweise von gemalten Verzierungen und/oder Inschriften überzogen ist, und dass der Teil des Überzugs auf der Vorderseite des Substrats eine bis zum Rand des Zifferblatts praktisch konstante Dicke hat.

2. Emailliertes Zifferblatt nach Anspruch 1, bei dem der Haftvermittler ein Grundemail ist, mit dem zumindest seine beiden Seiten überzogen sind.

3. Emailliertes Zifferblatt nach einem der vorangehenden Ansprüche, bei dem das Metallsubstrat aus entkohltem Stahl besteht, dessen Kohlenstoffgehalt nicht über 0,08 % und bevorzugt nicht über 0,004 % beträgt.

4. Emailliertes Zifferblatt nach einem der vorangehenden Ansprüche, bei dem das Substrat ausgebaucht ist.

5. Emailliertes Zifferblatt nach einem der vorangehenden Ansprüche, bei dem das Weissemail sowie die gemalten Verzierungen und/oder Inschriften, mit denen es überzogen ist, wenigstens teilweise mit einer abschliessenden Fondantschicht überzogen sind.

6. Verfahren zur Herstellung eines unrunden emaillierten Uhrenzifferblatts aus einem Blechsubstrat, das mit einem Haftvermittler überzogen wird, auf den zumindest eine Weissemailschicht aufgebracht und aufgebrannt wird, **dadurch gekennzeichnet, dass** ein Flussstahlsubstrat genommen wird, das die gewünschte Gestalt aufweist, dessen anfänglicher Aussenumfang aber den Umfang des Zifferblatts um einen Betrag übersteigt, der dem peripheren Bereich entspricht, in dem die Dicke der Emailschicht von der gewünschten Solldicke abweicht, wobei die Härte des Weissemails so gewählt wird, dass später Striche aufgemalt werden können, ohne eine wesentliche Verformung zu erleiden, und dass ein abschliessender Fondantüberzug aufgebracht werden kann, der nicht rissig wird, die Schicht lapidiert und geglättet wird, gewünschte gemalte Verzierungen und/oder Inschriften auf zumindest einen Teil der Oberfläche des Substrats aufgebracht und aufgebrannt werden und das so überzogene Substrat auf die Abmessungen des fertigen Zifferblatts beschnitten wird.

7. Verfahren nach Anspruch 6, wonach dieses Substrat mit einer Schicht von Grundemail als Haftvermittler umhüllt wird, dieses Grundemail gebrannt wird, die Grundemailschicht, mit der die Vorderseite des Substrats überzogen ist, lapidiert wird und die Grundemailschicht geglättet wird.

8. Verfahren zur Herstellung gemäss einem der vorangehenden Ansprüche, bei dem die Härte des Weissemails eingestellt wird, indem es einem Ansäuerungsprozess unterworfen wird.

9. Verfahren nach einem der Ansprüche 6 bis 8, wonach eine Mehrzahl von abschliessenden Fondantschichten abgeschieden werden, um die Oberfläche der Weissemailschicht und der darauf abgeschiedenen Bemalung zu überziehen.
